# FASCICULE DE BREVET EUROPEEN

(11) **EP 0 003 694 B1**
(45) Date de publication et mention de la délivrance du brevet: **24.02.1982**
(21) Numéro de dépôt: 79400045.5
(22) Date de dépôt: 24.01.1979
(51) Int. Cl.: C10M 1/38, C07F 3/00

(54) **Procédé de préparation de détergents-dispersants de haute alcalinité pour huiles lubrifiantes et produit obtenu**
Verfahren zur Bereitung von hochbasischen Mitteln mit detergierender, dispergierender Wirkung für Schmieröle, und so erhaltenes Produkt
Method for preparing highly based detergents-dispersants for lubricating oils, and product thus obtained

(30) Priorité: 08.02.1978 FR 7803464
(43) Date de publication de la demande: 22.08.1979
(73) Titulaire: OROGIL, 92408 Courbevoie (FR)
(72) Inventeur: Le Coent, Jean-Louis, F-76620 Le Havre (FR); Demoures, Bernard, F-92800 Puteaux (FR)
(74) Mandataire: Fabre, Madeleine-France

## Description

La présente invention a pour objet de nouveaux détergents-dispersants de haute alcalinité pour huiles lubrifiantes.

Il est connu, d'après le brevet anglais n° 1.015.769 de préparer des détergents-dispersants de haute alcalinité par :
- sulfurisation d'un mélange contenant un alkylphénol, un alkylbenzène sulfonate métallique, selon un rapport molaire sulfonate/alkylphénol compris entre 0,01 et 1, de préférence entre 0,01 et 0,05, un monoalcool en C₈-C₁₈, un oxyde ou hydroxyde de métal alcalino-terreux et du glycol ;
- précarbonatation du mélange sulfurisé ;
- addition d'oxyde ou d'hydroxyde de métal alcalino-terreux ;
- carbonatation du mélange obtenu ;
- puis élimination du glycol et récupération du détergent-dispersant obtenu.

Il a été constaté que si un tel procédé permettait de préparer d'une manière satisfaisante des détergents-dispersants contenant de forts pourcentages en poids d'alkylphénates de métaux alcalino-terreux, il ne permettait pas de préparer des détergents-dispersants contenant de forts pourcentages en poids d'alkylbenzène sulfonates de métaux alcalino-terreux. En effet, si une quantité importante d'alkylbenzène sulfonate de départ par rapport à celle d'alkylphénol était mise en oeuvre, le mélange à sulfuriser et carbonater présenterait une telle viscosité que toute opération de sulfurisation et de carbonatation serait impossible ; ce problème aurait pu éventuellement être résolu en ajoutant de grandes quantités de monoalcool en C₈-C₁₈ ce qui aurait présenté alors de graves inconvénients sur le plan industriel quant au recyclage de ce monoalcool sous forme pratiquement anhydre.

La demanderesse a trouvé un procédé ne présentant pas ces inconvénients et permettant de préparer des détergents-dispersants à base d'alkylbenzène sulfonates et d'alkylphénates métalliques de T.B.N. (Total Basic Number - Norme A.S.T.M. D 2896) supérieur à 250.

Le procédé de l'invention est un procédé de préparation de détergents-dispersants métalliques, suralcalinisés, par action du soufre à une température comprise entre 100 et 190 °C sur un milieu constitué d'un alkylphénol portant un ou plusieurs substituants alkyles en Cₛ-Cₑₒ, d'un alkylbenzène sulfonate de métal alcalino-terreux de masse moléculaire supérieure à 300 et de TBN inférieur ou égal à 170, d'une base alcalino-terreuse, d'un alkylèneglycol et d'une huile de dilution, précarbonatation du mélange obtenu par du C0₂ à une température comprise entre 100 et 250 °C, suralcalinisation par addition de base alcalino-terreuse, carbonatation du mélange précarbonaté obtenu par du C0₂ à une température comprise entre 100 et 250 °C, élimination de l'alkylèneglycol et récupération du détergent-dispersant suralcalinisé obtenu, ledit procédé étant caractérisé en ce que :
au plus 53 % et de préférence de 44 à 53 % de la quantité molaire totale de base alcalino-terreuse mise en oeuvre sont introduits à l'étape de sulfurisation ;
au plus 34 % et de préférence de 20 à 34 % de la quantité totale d'alkylèneglycol mise en œuvre sont introduits à l'étape de sulfurisation ;
les quantités de réactifs introduites à l'étape de sulfurisation correspondent :
   - à un rapport molaire alkylbenzène sulfonate/alkylphénol compris entre 0,43 et 5,9, de préférence entre 0,55 et 2,8 et tout particulièrement entre 0,64 et 1,78 ;
   - à un rapport molaire base alcalino-terreuse/alkylphénol compris entre 1,9 et 4 ;
   - à un rapport molaire base alcalino-terreuse/alkylèneglycol compris entre 0,73 et 1,69 :
   - à un rapport molaire soufre/quantité totale de base alcalino-terreuse mise en oeuvre compris entre 0,17 et 0,38 ;
les quantités restantes de base alcalino-terreuse et d'alkylèneglycol sont introduites à l'étape de suralcalinisation-carbonatation selon un rapport molaire base alcalino-terreuse/alkylèneglycol compris entre 0,24 et 0,82.

On désigne par « alkylbenzène sulfonate toute solution contenant de 40 à 90 % en poids, de préférence 55 à 80 % en poids d'un alkylbenzène sulfonate dans une huile de dilution qui peut être ou peut ne pas être la même que celle mise en oeuvre pour réaliser le procédé objet de l'invention.

D'une manière préférentielle, on réalisera :
- l'étape de sulfurisation à partir d'un alkylbenzène sulfonate de T.B.N. inférieur ou égal à 50 à une température comprise entre 120 et 180 °C, à une pression inférieure ou égale à la pression atmosphérique ; cette étape peut éventuellement être suivie d'un stade de déshydratation à une température supérieure comprise entre 130 et 185 °C, de préférence entre 150 et 185 °C, à une pression inférieure ou égale à la pression atmosphérique ;
- l'étape de précarbonatation à pression atmosphérique, à une température comprise entre 160 et 185 °C ;
- l'étape de suralcalinisation-carbonatation au moins en une fois à une température comprise entre 120 et 180°C, à une pression inférieure ou égale à la pression atmosphérique.

L'étape de suralcalinisation-carbonatation est de préférence réalisée en deux stades.

Parmi les alkylphénols pouvant être mis en œuvre pour réaliser le procédé, objet de l'invention, on peut citer de préférence ceux portant un ou plusieurs substituants alkyls en C₉-C₁₅, et tout particulièrement les nonyl, décyl, dodécyl ou tétradécylphénols.

Parmi les alkylbenzène sulfonates pouvant être mis en oeuvre on peut citer les sels d'acides sulfoniques obtenus par sulfonation d'alkylbenzènes dérivant d'oléfines ou de polymères d'oléfines en C₁₅-C₃₀, et de métaux alcalino-terreux tels que calcium, baryum, magnésium, etc...

Parmi les bases alcalino-terreuses pouvant être mises en oeuvre, on peut citer les oxydes ou hydroxydes de calcium, baryum, magnésium ; le métal alcalino-terreux dont dérive la base alcalino- terreuse peut être ou peut ne pas être le même que celui dont dérive l'alkylbenzène sulfonate alcalino-terreux mis en oeuvre.

Parmi les huiles de dilution pouvant être mises en oeuvre, on peut citer de préférence les huiles paraffiniques telles que l'huile 100 Neutral ; les huiles naphténiques ou mixtes peuvent également convenir. La quantité d'huile de dilution pouvant être mise en oeuvre est telle que la quantité d'huile contenue dans le produit final (y compris celle provenant de l'alkylbenzène sulfonate de départ) représente de 20 à 60 % en poids dudit produit, de préférence de 25 à 55 % et tout particulièrement de 30 à 40 % en poids dudit produit.

Parmi les alkylèneglycols pouvant être mis en oeuvre, on peut citer tout particulièrement le glycol.

Une des caractéristiques dudit procédé est que l'addition d'alkylèneglycol à la fois à l'étape de sulfurisation et à l'étape de suralcalinisation-carbonatation est essentielle.

Une autre caractéristique dudit procédé est que le poids d'alkylphénol mis en oeuvre par rapport au poids de solution du détergent-dispersant obtenu est compris entre environ 8 et 18 %.

Le procédé faisant l'objet de la présente invention est tout particulièrement intéressant pour préparer des détergents-dispersants contenant un fort pourcentage de calcium (10 % au moins).

Ainsi de tels produits peuvent être préparés à partir de :
- dodécylphénol comme alkylphénol
- de solutions de 60-80 % dans e l'huile d'un alkylbenzène sulfonate de calcium ou de magnésium de masse moléculaire 470 environ (masse du sel de sodium), comme alkylbenzène sulfonate,
- de chaux comme base alcalino-terreuse
- de glycol comme alkylèneglycol

avec les quantités suivantes de réactifs :
pour l'étape de sulfurisation :
   - de 5 à 35 parties, de préférence de 10 à 30 parties en poids d'alkylphénol pour 100 parties en poids de mélange alkylphénol-alkylbenzène sulfonate,
   - de 65 à 95 parties en poids, de préférence de 70 à 90 parties en poids d'alkylbenzène sulfonate pour 100 parties en poids de mélange alkylphénol-alkylbenzène sulfonate,
   - de 1 à 8 parties, de préférence de 2 à 5 parties en poids de soufre pour 100 parties en poids de mélange alkylphénol-alkylbenzène sulfonate, avec un rapport molaire soufre/quantité totale de chaux mise en oeuvre compris entre 0,17 et 0,38 ;
   - de 7 à 20 parties, de préférence de 10 à 15 parties en poids de chaux pour 100 parties en poids de mélange alkylphénol-alkylbenzène sulfonate avec un rapport poids de chaux introduit à l'étape de sulfurisation/poids total de chaux mis en oeuvre, inférieur ou égal à 0,53 ;
   - de 7 à 20 parties, de préférence de 7 à 17 parties en poids de glycol pour 100 parties en poids de mélange alkylphénol-alkylbenzène sulfonate avec un rapport poids de glycol introduit à l'étape de sulfurisation/poids total de glycol mis en oeuvre inférieur ou égal à 0,34.
pour l'étape de précarbonatation :
   , - la quantité de C0₂ correspond, à plus ou moins 30 %, en poids près, à celle qui peut être complètement absorbée par le mélange sulfurisé ; de préférence cette quantité de C0₂ correspondra sensiblement à celle pouvant être complètement absorbée ;
pour l'étape de suralcalinisation-carbonatation :
   - addition de 5 à 15 parties, de préférence de 8 à 12 parties en poids de chaux pour 100 parties en poids de mélange précarbonaté,
   - et de 5 à 50 parties, de préférence de 20 à 40 parties en poids de glycol pour 100 parties en poids de mélange précarbonaté, avec un rapport molaire chaux/glycol compris entre 0,24 et 0,82 ;
   - la quantité de C0₂ peut varier entre la quantité pouvant être complètement absorbée et un excès de 40 % en poids de cette quantité ; de préférence, la quantité de C0₂ correspondra sensiblement à celle pouvant être absorbée.

La présente invention a également pour objet les détergents-dispersants de haute alcalinité obtenus par le procédé décrit ci-dessus. Ceux-ci peuvent être ajoutés à des huiles lubrifiantes selon des quantités fonction du T.B.N. desdits détergents-dispersants, et fonction de l'utilisation future desdites huiles ; ainsi pour une huile pour moteur à essence, la quantité de détergent-dispersant de T.B.N. 300 par exemple à ajouter est généralement comprise entre 1 et 2,5%; pour une huile pour moteur diesel, elle est généralement comprise entre 1,8 et 4% ; pour une huile pour moteur marin celle-ci peut aller jusqu'à 25 %.

Les huiles lubrifiantes que l'on peut ainsi améliorer peuvent être choisies parmi des huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille, et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides liquides d'acides du phosphore, des alkylbenzènes et des dialkyl benzènes, des polyphényles, des alkyl biphényl éthers, des polymères du silicium.

Des additifs supplémentaires peuvent également être présents dans lesdites huiles lubrifiantes à côté des détergents-dispersants obtenus selon le procédé de l'invention ; on peut citer par exemple des additifs anti-oxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 3

On donne ci-après le mode général de préparation (cinq phases) des détergents-dispersants suralcalinisés faisant l'objet des exemples 1 à 3, et dans le Tableau 1, les quantités de réactifs nécessaires à leur préparation.

### 1ro phase (sulfurisation) :

On introduit dans un réacteur tétracol de 4 litres muni d'un système d'agitation et d'un dispositif de chauffage :
- du dodécylphénol (DDP),
- de l'huile 100 N,
- une solution à environ 60 % dans de l'huile de dilution 100 N d'un alkylbenzène sulfonate de calcium (sulfonate Ca en abréviation) de masse moléculaire 470 environ (masse du sel de sodium), solution contenant 2,7 % de calcium et présentant un T.B.N. de 25 environ,
- un antimousse commercialisé par Rhône-Poulenc sous la dénomination SI 200.

On introduit alors sous agitation de la chaux et du soufre ; on porte le milieu à 145 °C sous 260 mm de mercure, puis on ajoute du glycol en 1 heure ; on chauffe à 165 °C et on maintient cette température pendant 1 heure sous 260 mm de mercure pour éliminer complètement l'eau de réaction provenant de la neutralisation de la chaux.

L'eau éliminée entraîne toujours avec elle un peu de glycol.

### 2^{e} phase (précarbonatation) ;

Après avoir cassé le vide et chauffé à 180 °C, on réalise une opération de précarbonatation à 180 °C à l'aide de gaz carbonique à pression atmosphérique jusqu'à la fin de l'absorption de C0₂ (cette phase dure environ 2 heures). De l'eau s'élimine en entraînant comme ci-dessus une faible quantité de glycol. Le mélange précarbonaté ainsi obtenu est analysé ; le résultat de cette analyse figure au Tableau 1.

### 3⁸ phase (suralcalinisation-carbonatation) :

Le mélange précarbonaté est mis sous une pression de 260 mm de mercure ; on introduit un mélange de chaux et de glycol.

Le milieu est déshydraté pendant 10 minutes à 145 °C sous 260 mm de mercure, puis carbonaté à 145 °C à l'aide de gaz carbonique pendant 25 minutes sous 260 mm de mercure puis 35 minutes sous pression atmosphérique.

### 4" phase (suralcalinisation-carbonatation) :

L'opération de la 3^{e} phase est réalisée une seconde fois.

### 5^{*} phase (séparation) :

On porte le milieu suralcalinisé et carbonaté à une température de 184 °C sous 300 mm de mercure ; le glycol distille ; on filtre pour éliminer les sédiments et on récupère une solution dans de l'huile 100 N de détergent-dispersant suralcalinisé dont les caractéristiques figurent au Tableau l'.

### Exemples 4 à 6

Les opérations décrites aux Exemples 1 à 3, sont réalisées dans les mêmes conditions à partir d'une solution à 60 % dans de l'huile 100 N d'un alkylbenzène sulfonate de calcium, de masse moléculaire de 470 environ, solution contenant 3,4 % de calcium et présentant un T.B.N. de 45 environ.

Les quantités de réactifs mises en œuvre figurent au Tableau II, les caractéristiques du produit obtenu figurent au Tableau II'.

### Exemples 7 à 9

Les opérations décrites aux Exemples 1 à 3 sont réalisées dans les mêmes conditions à partir d'une solution à 60 % dans de l'huile 100 N d'un alkylbenzène sulfonate de calcium de masse moléculaire de 470 environ, solution contenant 1,8 % de calcium et présentant un T.B.N. nul.

Les quantités de réactifs mises en oeuvre figurent au Tableau III ; les caractéristiques du produit obtenu figurent au Tableau III'.

### Exemples 10 à 12

Les opérations décrites aux Exemples 1 à 3 sont réalisées dans les mêmes conditions à partir d'une solution à 80 % dans de l'huile 100 N d'un alkylbenzène sulfonate de calcium, de masse moléculaire de 470 environ, solution contenant 3,37 % de calcium et présentant un T.B.N. de 33.

Les quantités de réactifs mises en oeuvre figurent au Tableau IV ; les caractéristiques du produit obtenu figurent au Tableau IV'.

### Exemple 13

L'opération décrite à l'Exemple 1 est réalisée en remplaçant la solution de sulfonate de calcium par une solution à environ 60 % dans de l'huile 100 N d'un alkylbenzène sulfonate de magnésium (sulfonate Mg en abréviation) de masse moléculaire de 470 environ, solution contenant 1,5% de magnésium et présentant un T.B.N. de 20 environ, afin d'obtenir un détergent-dispersant contenant du calcium et du magnésium.

Les quantités de réactifs mises en oeuvre figurent au Tableau V ; les caractéristiques du produit figurent au Tableau V'.

### Exemple 14

On réalise l'opération décrite à l'Exemple 4 en effectuant l'étape de sulfurisation à 165 °C à pression atmosphérique pendant 1 heure ; le stade subséquent de déshydratation est alors superflu.

Les caractéristiques du produit obtenu sont semblables à celles de celui de l'Exemple 4.

### Exemple 15

L'opération décrite à l'Exemple 1 est réalisée en réduisant :
- la quantité de glycol mise en œuvre à l'étape de sulfurisation à 7,5 %,
- et celle mise en oeuvre à l'ensemble des étapes de suralcalinisation-carbonatation à 10%,
- et en augmentant la quantité de C0₂ de 20 % en poids à l'étape de suralcalinisation-carbonatation.

Les caractéristiques du produit obtenu figurent aux Tableaux VI et VI'.

## Revendications

1. Procédé de préparation de détergents-dispersants métalliques suralcalinisés, par action du soufre à une température comprise entre 100 et 190 °C sur un milieu constitué d'un alkylphénol portant un ou plusieurs substituants alkyles en C₆-C₆₀, d'un alkylbenzènesulfonate de métal alcalino-terreux de masse moléculaire supérieure à 300 et de T.B.N. inférieur ou égal à 170, d'une base alcalino-terreuse, d'un alkylèneglycol et d'une huile de dilution, précarbonatation du mélange obtenu par du CO₂ à une température comprise entre 100 et 250 °C, suralcalinisation par addition de base alcalino-terreuse, carbonatation du mélange précarbonaté obtenu par du C0₂ à une température comprise entre 100 et 250 °C, élimination de l'alkylèneglycol et récupération du détergent-dispersant suralcalinisé obtenu, ledit procédé étant caractérisé en ce que :
au plus 53 % de la quantité molaire totale de base alcalinoterreuse mise en oeuvre sont introduits à l'étape de sulfurisation ;
au plus 34 % de la quantité totale d'alkylène-glycol mise en oeuvre sont introduits à l'étape de sulfurisation ;
les quantités de réactifs introduites à l'étape de sulfurisation correspondent :
- à un rapport molaire alkylbenzène sulfonate/alkylphénol compris entre 0,43 et 5,9 ;
- à un rapport molaire base alcalino-terreuse/alkylphénol compris entre 1,9 et 4 ;
- à un rapport molaire base alcalino-terreuse/alkylèneglycol compris entre 0,73 et 1,69 ;
- à un rapport molaire soufre/quantité totale de base alcalino-terreuse mise en oeuvre, compris entre 0,17 et 0,38 ;
les quantités restantes de base alcalino-terreuse et d'alkylèneglycol sont introduites à l'étape de suralcalinisation-carbonatation selon un rapport molaire base alcalino-terreuse/alkylèneglycol compris entre 0,24 et 0,82.

2. Procédé selon la revendication 1, caractérisé en ce que
de 44 à 53 % de la quantité molaire totale de base alcalino-terreuse sont introduits à l'étape de sulfurisation ;
de 20 à 34 % de la quantité totale d'alkylèneglycol sont introduits à l'étape de sulfurisation ;
à l'étape de sulfurisation le rapport molaire alkylbenzène sulfonate/alkylphénol est compris entre 0,55 et 2,8.

3. Procédé selon la revendication 2, caractérisé en ce que le rapport molaire alkylbenzène sulfonate/alkylphénol est compris entre 0,64 et 1,78.

4. Procédé selon la revendication 1, caractérisé en ce que :
l'alkylphénol mis en oeuvre est du dodécylphénol ;
l'alkylbenzène sulfonate mis en oeuvre est une solution à 60-80 % dans de l'huile d'un alkylbenzène sulfonate de calcium ou de magnésium de masse moléculaire de 470 environ ;
la base alcalino-terreuse mise en oeuvre est de la chaux ;
l'alkylèneglycol mis en oeuvre est le glycol ;
l'étape de sulfurisation est réalisée à partir de :
- 5 à 35 parties en poids d'alkylphénol pour 100 parties en poids de mélange alkylphénol-alkylbenzène sulfonate ;
- 95 à 65 parties en poids d'alkylbenzène sulfonate pour 100 parties en poids de mélange alkylphénol-alkylbenzène sulfonate ;
- 1 à 8 parties en poids de soufre pour 100 parties en poids de mélange alkylphénol-alkylbenzène sulfonate, avec un rapport molaire soufre/quantité totale de chaux mise en oeuvre compris entre 0,17 et 0.38:
- 7 à 20 parties en poids de chaux pour 100 parties en poids de mélange alkylphénol-alkylbenzène sulfonate, avec un rapport poids de chaux introduit à l'étape de sulfurisation/poids total de chaux mis en oeuvre, inférieur ou égal à 0,53 ;
- 7 à 20 parties en poids de glycol pour 100 parties en poids de mélange alkylphénol-alkylbenzène sulfonate, avec un rapport poids de glycol introduit à l'étape de sulfurisation/poids total de glycol mis en oeuvre, inférieur ou égal à 0,34 ;
on introduit à l'étape de suralcalinisation-carbonatation :
- de 5 à 15 parties en poids de chaux pour 100 parties en poids de mélange précarbonaté.
- de 5 à 50 parties en poids de glycol pour 100 parties en poids de mélange précarbonaté, avec un rapport molaire chaux/glycol compris entre 0,24 et 0,82.

5. Procédé selon la revendication 4, caractérisé en ce que :
l'étape de sulfurisation est réalisée en présence de :
- 10 à 30 parties en poids d'alkylphénol pour 100 parties en poids de mélange alkylphénol-alkylbenzène sulfonate ;
- 90 à 70 parties en poids d'alkylbenzènesulfonate pour 100 parties en poids de mélange alkylphénol-alkylbenzène sulfonate ;
- 2 à 5 parties en poids de soufre pour 100 parties en poids de mélange alkylphénol-alkylbenzène sulfonate, avec un rapport molaire soufre/quantité totale de chaux compris entre 0,17 et 0,38 ;
- 10 à 15 parties en poids de chaux pour 100 parties en poids de mélange alkylphénol-alkylbenzène sulfonate, avec un rapport poids de chaux introduit à l'étape de sulfurisation/poids total de chaux mis en oeuvre, inférieur ou égal à 0,53 ;
- 7 à 17 parties en poids de glycol pour 100 parties en poids de mélange alkylphénol-alkylbenzène sulfonate, avec un rapport poids de glycol introduit à l'étape de sulfurisation/poids total de glycol mis en oeuvre, inférieur ou égal à 0,34.
On ajoute à l'étape de suralcalinisation-carbonatation :
- de 8 à 12 parties en poids de chaux pour 100 parties en poids de mélange précarbonaté ;
- de 20 à 40 parties en poids de glycol pour 100 parties en poids de mélange précarbonaté, avec un rapport molaire chaux/glycol compris entre 0,24 et 0,82.

6. Application des produits obtenus à l'une quelconque des revendications précédentes comme additifs détergents-dispersants pour huiles lubrifiantes.

## Claims

1. Process for the preparation of superalkalised metal detergents-dispersants by reaction of sulphur, at a temperature between 100 and 190 °C, with a medium consisting of an alkylphenol carrying one or more Cₑ-Cₑₒ alkyl substituents, of an alkaline earth metal alkylbenzenesulphonate having a molecular weight of more than 300 and a T.B.N. which is less than or equal to 170, of an alkaline earth metal base, of an alkylene glycol and of a diluting oil, precarbonation of the resulting mixture with C0₂ at a temperature between 100 and 250 °C, superalkalisation by adding alkaline earth metal base, carbonation of the resulting precarbonated mixture with C0₂ at a temperature between 100 and 250 °C, removal of the alkylene glycol and recovery of the resulting superalkalised detergent-dispersant, the said process being characterised in that :
at most 53 % of the total molar amount of alkaline earth metal base used is introduced in the sulphurisation step ;
at most 34 % of the total amount of alkylene glycol used is introduced in the sulphurisation step ;
the amounts of reactants introduced in the sulphurisation step correspond to :
- a molar ratio alkylbenzenesulphonate/alkylphenol of between 0.43 and 5.9 ;
- a molar ratio alkaline earth metal base/alkylphenol of between 1.9 and 4 ;
- a molar ratio alkaline earth metal base/alkylene glycol of between 0.73 and 1.69 ; and
- a molar ratio sulphur/total amount of alkaline earth metal base used of between 0.17 and 0.38 ; and
the remaining amounts of alkaline earth metal base and alkylene glycol are introduced in the superalkalisation-carbonation step in a molar ratio alkaline earth metal base/alkylene glycol of between 0.24 and 0.82.

2. Process according to claim 1, characterised in that :
from 44 to 53% of the total molar amount of alkaline earth metal base is introduced in the sulphurisation step ;
from 20 to 34 % of the total amount of alkylene glycol is introduced in the sulphurisation step ; and
the molar ratio alkylbenzenesulphonate/alkylphenol in the sulphurisation setp is between 0.55 and 2.8.

3. Process according to claim 2, characterised in that the molar ratio alkylbenzenesulphonate/alkylphenol is between 0.64 and 1.78._{'}

4. Process according to claim 1, characterised in that :
the alkylphenol used is dodecylphenol ;
the alkylbenzenesulphonate used is a 60-80 % strength solution, in oil, of a calcium or magnesium alkylbenzenesulphonate having a molecular weight of about 470 ;
the alkaline earth metal base used is lime ;
the alkylene glycol used is glycol ;
the sulphurisation step is carried out starting with :
- 5 to 35 parts by weight of alkylphenol per 100 parts by weight of alkylphenol/alkylbenzenesulphonate mixture ;
- 95 to 65 parts by weight of alkylbenzenesulphonate per 100 parts by weight of alkylphenol/alkylbenzenesulphonate mixture ;
- 1 to 8 parts by weight of sulphur per 100 parts by weight of alkylphenol/alkylbenzenesulphonate mixture, with a molar ratio sulphur/total amount of lime used of between 0.17 and 0.38 ;
- 7 to 20 parts by weight of lime per 100 parts by weight of alkylphenol/alkylbenzenesulphonate mixture, with a ratio weight of lime introduced in the sulphurisation step/total weight of lime used which is less than or equal to 0.53 ; and
- 7 to 20 parts by weight of glycol per 100 parts by weight of alkylphenol/alkylbenzenesulphonate mixture, with a ratio weight of glycol introduced in the sulphurisation step/total weight of glycol used which is less than or equal to 0.34 ; and
the following are introduced in the superalkalisation-carbonation step :
- from 5 to 15 parts by weight of lime per 100 parts by weight of precarbonated mixture ; and
- from 5 to 50 parts by weight of glycol per 100 parts by weight of precarbonated mixture, with a molar ratio lime/glycol of between 0.24 and 0.82

5. Process according to claim 4, characterised in that :
the sulphurisation step is carried out in the presence of :
- 10 to 30 parts by weight of alkylphenol per 100 parts by weight of alkylphenol/alkylbenzenesulphonate mixture ;
- 90 to 70 parts by weight of alkylbenzenesulphonate per 100 parts by weight of alkylphenol/alkylbenzenesulphonate mixture ;
- 2 to 5 parts by weight of sulphur per 100 parts by weight of alkylphenol/alkylbenzenesulphonate mixture, with a molar ratio sulphur/total amount of lime of between 0.17 and 0.38 ;
- 10 to 15 parts by weight of lime per 100 parts by weight of alkylphenol/alkylbenzenesulphonate mixture, with a ratio weight of lime introduced in the sulphurisation step/total weight of lime used which is less than or equal to 0.53 ; and
- 7 to 17 parts by weight of glycol per 100 parts by weight of alkylphenol/alkylbenzenesulphonate mixture, with a ratio weight of glycol introduced in the sulphurisation step/total weight of glycol used which is less than or equal to 0.34 ; and
the following are added in the superalkalisationcarbonation step :
- from 8 to 12 parts by weight of lime per 100 parts by weight of precarbonated mixture ; and
- from 20 to 40 parts by weight of glycol per 100 parts by weight of precarbonated mixture, with a molar ratio lime/glycol of between 0.24 and 0.82.

6. Application of the products obtained in any one of the preceding claims as detergent-dispersant additives for lubricating oils.

## Patentansprüche

1. Verfahren zur Herstellung von über-alkalisierten metallhaltigen Detergens-Dispergiermitteln durch Einwirkung von Schwefel bei einer Temperatur von 100 bis 190 °C auf ein Medium bestehend aus einem Alkylphenol, das ein oder mehrere C₆-C₆₀ Alkylsubstituenten . trägt, einem Erdalkalialkylbenzolsulfonat mit Molmasse über 300 und einer Gesamtbasenzahl (T.B.N.) von 170 oder darunter, einer Erdalkalibase, einem Alkylenglykol und einem Verdünnungsöl, Vorbehandlung des erhaltenen Gemisches mit C0₂ bei einer Temperatur von 100 bis 250 °C, Überalkalisierung durch Zugabe von Erdalkalibase, Sättigung des erhaltenen Gemisches mit C0₂ bei einer Temperatur von 100 bis 250 °C, Abtrennung des Alkylenglykols und Isolierung des erhaltenen über-alkalisierten Detergens-Dispergiermittels, dadurch gekennzeichnet, daß
höchstens 53 % der eingesetzten gesamten Molmenge Erdalkalibase in der Stufe der Behandlung mit Schwefel zugeführt werden,
höchstens 34 % der eingesetzten Gesamtmenge Alkylenglykol in der Stufe der Behandlung mit Schwefel zugeführt werden,
die in der Stufe der Behandlung mit Schwefel eingeführten Mengen Reaktionspartner entsprechen :
- einem Molverhältnis Alkylbenzolsulfonat/Alkylphenol im Bereich von 0,43 bis 5,9 ;
- einem Molverhältnis Erdalkalibase/Alkylphenol im Bereich von 1,9 bis 4 ;
- einem Molverhältnis Erdalkalibase/Alkylenglykol im Bereich von 0,73 bis 1,69 ;
- einem Molverhältnis Schwefel/eingesetzte Gesamtmenge Erdalkalibase im Bereich von 0,17 bis 0,38 ;
daß die Restmengen Erdalkalibase une Alkylenglykol in der Stufe der Über-alkalisierung-Sättigung mit CO₂ entsprechend einem Molverhältnis Erdalkalibase/Alkylenglykol im Bereich von 0,24 bis 0,82 eingebracht werden.

2. Verfahren nach Anspruch 1, dadurch gekennzeichnet, daß
44 bis 53% der gesamten Molmenge Erdalkalibase in der Stufe der Behandlung mit Schwefel zugesetzt werden,
20 bis 34 % der Gesamtmenge Alkylenglykol in der Stufe der Schwefelbehandlung zugesetzt werden und
in der Stufe der Behandlung mit Schwefel das Molverhältnis Alkylbenzolsulfat/Alkylphenol 0,55 bis 2,8 beträgt.

3. Verfahren nach Anspruch 2, dadurch gekennzeichnet, daß das Molverhältnis Alkylbenzolsulfonat/Alkylphenol 0,64 bis 1,78 beträgt.

4. Verfahren nach Anspruch 1, dadurch gekennzeichnet, daß
das eingesetzte Alkylphenol Dodecylphenol ist,
das eingesetzte Alkylbenzolsulfonat eine 60 bis 80%-ige Lösung eines Calcium- oder Magnesiumalkylbenzolsulfonats mit Molmasse von etwa 470 in Öl ist,
die eingesetzte Erdalkalibase Kalk (Calciumhydroxid) ist,
das eingesetzte Alkylenglykol Glykol ist,
die Stufe der Behandlung mit Schwefel ausgeführt wird ausgehend von
- 5 bis 35 Gew.-Teilen Alkylphenol auf 100 Gew.-Teile Gemisch aus Alkylphenol und Alkylbenzolsurfonat,
- 95 bis 65 Gew.-Teilen Alkylbenzolsulfonat auf 100 Gew.-Teile Gemisch aus Alkylphenol und Alkylbenzolsulfonat,
- 1 bis 8 Gew.-Teile Schwefel auf 100 Gew.-Teile Gemisch aus Alkylphenol und Alkylbenzolsulfonat, mit einem Molverhältnis von Schwefel zu Gesamtmenge an eingesetztem Kalk von 0,17 bis 0,38,
- 7 bis 20 Gew.-Teilen Kalk auf 100 Gew.-Teile Gemisch aus Alkylphenol und Alkylbenzolsulfonat, mit einem Gewichtsverhältnis von in der Stufe der Behandlung mit Schwefel zugeführtem Kalk zu Gesamtmenge eingesetztem Kalk von 0,53 oder darunter,
- 7 bis 20 Gew.-Teilen Glykol auf 100 Gew.-Teile Gemisch aus Alkylphenol und Alkylbenzolsulfonat mit einem Gewichtsverhältnis von in der Stufe der Behandlung mit Schwefel zugesetztem Glykol zu Gesamtmenge an eingesetztem Glykol von 0,34 oder darunter,
daß man in der Stufe der Über-alkalisierung-Sättigung mit COε einbringt :
- 5 bis 15 Gew.-Teile Kalk auf 100 Gew.-Teile mit C0₂ vorbehandeltes Gemisch;
- 5 bis 50 Gew.-Teile Glykol auf 100 Gew.-Teile mit C0₂ vorbehandeltes Gemisch, mit einem Molverhältnis von Kalk zu Glykol von 0,24 bis 0,82.

5. Verfahren nach Anspruch 4, dadurch gekennzeichnet, daß
die Stufe der Behandlung mit Schwefel durchgeführt wird in Gegenwart von
- 10 bis 30 Gew.-Teilen Alkylphenol auf 100 Gew.-Teile Gemisch aus Alkylphenol und Alkylbenzolsulfonat,
- 90 bis 70 Gew.-Teilen Alkylbenzolsulfonat auf 100 Gew.-Teile Gemisch aus Alkylphenol und Alkylbenzolsulfonat,
- 2 bis 5 Gew.-Teile Schwefel auf 100 Gew.-Teile Gemisch aus Alkylphenol und Alkylbenzolsulfonat ; mit einem Molverhältnis von Schwefel zur Gesamtmenge Kalk von 0,17 bis 0,38,
- 10 bis 15 Gew.-Teile Kalk auf 100 Gew.-Teile Gemisch aus Alkylphenol und Alkylbenzolsulfonat, mit einem Gewichtsverhältnis von in der Stufe der Behandlung mit Schwefel zugefügtem Kalk zu eingesetzter Gesamtmenge Kalk von 0,53 oder darunter,
- 7 bis 17 Gew.-Teile Glykol auf 100 Gew.-Teile Gemisch aus Alkylphenol und Alkylbenzolsulfonat, mit einem Gewichtsverhältnis von in der Stufe der Behandlung mit Schwefel zugeführtem Glykol zu eingesetzter Gesamtmenge Glykol von 0,34 oder darunter,
daß man in der Stufe der Über-alkalisierung-Sättigung mit CO₂ zufügt :
- 8 bis 12 Gew.-Teile Kalk auf 100 Gew.-Teile mit C0₂ vorbehandeltes Gemisch,
- 20 bis 40 Gew.-Teile Glykol auf 100 Gew.-Teile mit CO₂ vorbehandeltes Gemisch, mit einem Molverhältnis von Kalk zu Glykol von 0,24 bis 0,82.

6. Anwendung der nach einem beliebigen der vorangegangenen Ansprüche erhaltenen Produkte als Detergens-Dispergierzusätze für Schmieröle.
